# EUROPÄISCHE PATENTSCHRIFT

(11) **EP 0 929 883 B1**
(45) Veröffentlichungstag und Bekanntmachung des Hinweises auf die Patenterteilung: **24.09.2003**
(21) Anmeldenummer: 98944989.7
(22) Anmeldetag: 15.07.1998
(51) Int. Cl.: G08B 13/24

(54) **ANZEIGEELEMENT FÜR DIE VERWENDUNG IN EINEM MAGNETISCHEN DIEBSTAHLSICHERUNGSSYSTEM**
DISPLAY ELEMENT FOR USE IN A MAGNETIC ANTI-THEFT SYSTEM
ELEMENT D'AFFICHAGE UTILISE DANS UN SYSTEME ANTIVOL MAGNETIQUE

(30) Priorität: 30.07.1997 DE 19732872
(43) Veröffentlichungstag der Anmeldung: 21.07.1999
(73) Patentinhaber: Vacuumschmelze GmbH, 63450 Hanau (DE)
(72) Erfinder: WEBER, Hartwin, D-63450 Hanau (DE); HAUSCH, Gernot, D-63505 Langenselbold (DE); ROTH, Ottmar, D-63584 Gründau (DE)
(74) Vertreter: Patentanwälte Westphal, Mussgnug & Partner
(86) Internationale Anmeldenummer: DE9801984
(87) Internationale Veröffentlichungsnummer: WO99006977

(56) Entgegenhaltungen:
- EP-A- 0 316 811
- GB-A- 2 104 099

## Beschreibung

Die Erfindung betrifft ein Anzeigeelement für die Verwendung in einem magnetischen Diebstahlsicherungssystem bestehend aus:
1. Einem länglichen, aus einer amorphen ferromagnetischen Legierung bestehenden Alarmstreifen und zumindest
2. einem aus einer halbhartmagnetischen Legierung bestehenden Aktivierungsstreifen.

Solche magnetischen Diebstahlsicherungssysteme und Anzeigeelemente sind hinlänglich bekannt und beispielsweise in der EP 0 121 649 B1 bzw. in der WO 90/03652 eingehend beschrieben. Zum einen gibt es magnetoelastische Systeme, bei denen der Aktivierungsstreifen zur Aktivierung des Alarmstreifens durch Aufmagnetisierung dient, zum anderen gibt es harmonische Systeme, bei denen der Aktivierungsstreifen nach seiner Aufmagnetisierung zur Deaktivierung des Alarmstreifens dient.

Zu den Legierungen mit halbhartmagnetischen Eigenschaften, die für die Vormagnetisierungsstreifen verwendet werden, gehören Co-Fe-V-Legierungen, die als VICALLOY bekannt sind, Co-Fe-Ni-Legierungen, die als VACOZET bekannt sind, sowie Fe-Co-Cr-Legierungen. Diese bekannten halbhartmagnetischen Legierungen enthalten hohe Kobaltanteile zum Teil von mindestens 45 Gew.-% und sind dementsprechend teuer.

Ferner sind diese Legierungen im magnetisch schlußgeglühten Zustand spröde, so daß sie keine ausreichende Duktilität aufweisen, um den Anforderungen bei den Anzeigeelementen für Diebstahlsicherungssystemen ausreichend gerecht zu werden. Eine wichtige Anforderung ist nämlich, daß diese Aktivierungsstreifen gegenüber Verbiegungen bzw. Verformungen unempfindlich sein müssen.

Ferner geht man mittlerweile dazu über, die Anzeigeelemente bei Diebstahlsicherungssystemen direkt in das zu sicherende Produkt einzubringen (Source-Tagging). Dadurch ergibt sich zusätzlich die Anforderung, daß die halbhartmagnetischen Legierungen auch aus größerer Entfernung bzw. mit kleineren Feldern aufmagnetisiert werden können. Es hat sich gezeigt, daß die Koerzitivkraft H_{c} auf Werte von höchstens 24 A/cm eingeschränkt werden muß.

Andererseits wird aber auch eine ausreichende Gegenfeldstabilität gefordert, wodurch der untere Grenzwert der Koerzitivkraft festgelegt wird. Hierbei sind nur Koerzitivkräfte von mindestens 10 A/cm geeignet.

Ferner soll die Remanenz unter Biege- bzw. Zugbelastung möglichst gering sein. Als Richtwert wird eine Änderung kleiner 20 % vorgegeben.

Aufgabe der vorliegenden Erfindung ist es daher, die eingangs genannten Anzeigeelemente bezüglich ihrer Vormagnetisierungsstreifen dahingehend weiter zu entwickeln, daß die oben genannten Anforderungen erfüllt werden.

Erfindungsgemäß wird diese Aufgabe dadurch gelöst, daß die Vormagnetisierungsstreifen aus einer halbhartmagnetischen Legierung bestehen, die aus 8 bis 25 Gew.-% Nickel, 1,5 bis 4,5 Gew.-% Aluminium, 0,5 bis 3 Gew.-% Titan und Rest Eisen zusammengesetzt ist.

Die Legierung kann ferner 0 bis 5 Gew.-% Kobalt und/oder 0 bis 3 Gew.-% Molybdän oder Chrom und/oder wenigstens eines der Elemente Zr, Hf, V, Nb, Ta, W, Mn, Si in individuellen Anteilen von weniger als 0,5 Gew.-% der Legierung und in einem Gesamtanteil von weniger als 1 Gew.-% der Legierung und/oder wenigstens eines der Elemente C, N, S, P, B, H, O in individuellen Anteilen von weniger als 0,2 Gew.-% der Legierung und in einem Gesamtanteil von weniger als 1 Gew.-% der Legierung enthalten.

Die Legierung ist durch eine Koerzitivkraft H_{c} von 10 bis 24 A/cm und eine Remanenz Bᵣ von mindestens 1,3 T (13.000 Gaus) gekennzeichnet.

Die erfindungsgemaßen Legierungen sind in hohem Maße duktil und hervorragend vor dem Anlassen kalt verformbar, so daß auch Querschnittsverringerungen von mehr als 90 % möglich sind. Aus solchen Legierungen können Vormagnetisierungsstreifen hergestellt werden, insbesondere durch Kaltwalzen, die Dicken von kleiner 0,05 mm aufweisen. Ferner zeichnen sich die erfindungsgemäßen Legierungen durch exzellente magnetische Eigenschaften und durch Korrosionsbeständigkeit aus.

Eine ganz besonders vorteilhafte Legierung ist eine halbhartmagnetische Eisenlegierung gemäß der vorliegenden Erfindung, die 13,0 bis 17,0 Gew.-% Nickel, 1,8 bis 2,8 Gew.-% Aluminium sowie 0,5 bis 1,5 Gew.-% Titan enthält. Durch die Verringerung des Aluminiumgehalts kann insbesondere die Magnetostriktion besonders günstig eingestellt werden.

Typischerweise werden die Vormagnetisierungsstreifen durch Erschmelzen der Legierung unter Vacuum und Gießen zu einem Gußblock hergestellt. Anschließend wird der Gußblock zu einem Band bei Temperaturen oberhalb 800°C warmgewalzt, danach bei einer Temperatur von oberhalb 800°C zwischengeglüht und danach schnell abgekühlt. Nach einer Kaltverformung, zweckmäßigerweise Kaltwalzen entsprechend einer Querschnittsverringerung von ca. 90 % folgt eine Zwischenglühung bei ca. 700°C. Anschließend findet eine Kaltverformung, zweckmäßigerweise Kaltwalzen, entsprechend einer Querschnittsverringerung von mindestens 60 % vorzugsweise 75 % oder höher, statt. Als letzter Schritt wird das kaltgewalzte Band bei Temperaturen von ca. 400°C bis 600°C angelassen. Danach werden die Vormagnetisierungsstreifen abgelängt.

Im folgenden ist die Erfindung anhand der Zeichnung im einzelnen beschrieben. Dabei zeigen:
- Figur 1: das Entmagnetisierungsverhalten von Fe-Ni-Al-Ti-Legierungen nach einer Wechselfeldentmagnetisierung bei 4 A/cm in Abhängigkeit von der Koerzitivkraft,
- Figur 2: das Entmagnetisierungsverhalten von Fe-Ni-Al-Ti-Legierungen nach einer Wechselfeldentmagnetisierung bei 20 A/cm in Abhängigkeit von der Koerzitivkraft,
- Figur 3: die Änderung der Remanenz unter Zugspannung im Vergleich zu einer Legierung nach dem Stand der Technik und
- Figur 4: die relative Änderung des magnetischen Flusses in % % bei verschiedenen Koerzitivfeldstärken nach mechanischer Verformung im Vergleich zu einer Legierung nach dem Stand der Technik.

Für die Tauglichkeit einer Legierung für einen Aktivierungsstreifen in einem Diebstahlsicherungssystem, insbesondere für sogenannte "Source-Tagging", ergeben sich folgende Forderungen:

Die Änderung der Remanenz unter Biege- bzw. Zugbelastung soll möglichst gering sein. Als Richtwert wird eine Änderung kleiner 20 % vorgegeben. Wie aus der Figur 3 zu ersehen ist, werden mit den Legierungen nach der vorliegenden Erfindung Werte ≤ 10 % erreicht.

Aus der Figur 4 ergibt sich, daß neben der Legierung auch die Koerzitivfeldstärke und der Biegeradius die Änderung des Flusses bestimmen. Die Legierungen gemäß der vorliegenden Erfindung erreichen bei entsprechenden Koerzitivfeldstärken bei Biegeradien ≥ 12 mm Werte < 5 % bzw. bei Biegeradien ≥ 4 mm Werte < 10 % und Dicken von ca. 50 µm.

Das Verhältnis der Sättigung bei gegebener geringer Aufmagnetisierungsfeldstärke von z.B. 40 A/cm zur Sättigung B_{f} bei einem Magnetfeld im kOe-Bereich soll nahezu 1 sein, was aus der Figur 3 zu ersehen ist.

Die Gegenfeldstabilität soll derart beschaffen sein, daß die Remanenz B_{S} nach einer Gegenfeldentmagnetisierung von wenigen A/cm immer noch mindestens 80 % ihres ursprünglichen Wertes beibehält.

Schließlich soll die Remanenz Bᵣ nach einem Entmagnetisierungszyklus mit einem vorgegebenen Magnetfeld lediglich 20 % vom ursprünglichen Wert behalten.

Im einzelnen bedeutet das, daß eine Aufmagnetisierung des Aktivierungsstreifens, d. h. eine Aktivierung/Deaktivierung des Anzeigeelementes, auch vor Ort erfolgen kann. Dort stehen aber in der Regel nur sehr kleine Felder zur Verfügung. Die erreichte Sättigung soll sich nur wenig von dem Wert bei hohen Aufmagnetisierungsfeldern unterscheiden, um gleiches Verhalten der Anzeigeelemente zu garantieren.

Die Anzeigeelemente müssen so beschaffen sein, daß sie in der Nähe der Spulen in den Detektionsschleusen in Folge eines dort erhöhten und eventuellen in Gegenrichtung orientierten Feldes nur wenig ihre Remanenz Bᵣ ändern. Wie aus der Figur 1 zu sehen ist, weisen die erfindungsgemäßen Legierungen eine solche geforderte Gegenfeldstabilität auf.

Schließlich müssen die Anzeigeelemente sich mit relativ kleinen Feldern entmagnetisieren lassen, d.h. bei magnetoelastischen Anzeigeelementen deaktivieren bzw. bei harmonischen Anzeigeelementen aktivieren, lassen. Die Figur 2 veranschaulicht diese Zusammenhänge bei den erfindungsgemäßen Legierungen.

Die gleichzeitige Erfüllung der zuletzt genannten drei Forderungen ergibt für die zugänglichen Bereiche der Koerzitivkräfte H_{c} sehr starke Einschränkungen, da die drei Forderungen gegenläufig sind.

Die Legierungen nach der vorliegenden Erfindung werden typischerweise durch Gießen einer Schmelze aus den Legierungsbestandteilen in einem Tiegel oder Ofen unter Vacuum oder unter einer Schutzgasatmosphäre hergestellt. Die Temperaturen liegen dabei bei ca. 1600°C.

Der Abguß erfolgt typischerweise in eine Rundkokille. Die Gußbarren aus den vorliegenden Legierungen werden dann typischerweise durch Warmverformung, Zwischenglühen, Kaltverformung und weiteren Zwischenglühen bearbeitet. Das Zwischenglühen erfolgt zwecks Homogenisierung, Kornverfeinerung, Verformung oder der Ausbildung wünschenswerter mechanischer Eigenschaften, insbesondere einer hohen Duktilität.

Eine hervorragende Struktur wird beispielsweise durch folgende Bearbeitung erreicht:

Warmbehandlung bei vorzugsweise Temperaturen oberhalb 800°C, schnelles Abkühlen und Anlassen. Bevorzugte Anlaßtemperaturen liegen bei 400°C bis 600°C und die Anlaßzeiten typischerweise bei einer Minute bis 24 Stunden. Mit den erfindungsgemäßen Legierungen ist insbesondere eine Kaltverformung entsprechend einer Querschnittsverringerung von mindestens 60 % vor dem Anlassen möglich.

Durch den Schritt des Anlassens wird die Koerzitivkraft und die Rechteckigkeit der magnetischen B-H-Schleife erhöht, was für die Anforderungen an Vormagnetisierungsstreifen wesentlich ist.

Das Herstellverfahren für besonders gute Vormagnetisierungsstreifen umfaßt folgende Schritte:
1. Gießen bei 1600°C
2. Warmwalzen des Gußblocks bei Temperatur oberhalb 800°C
3. Mehrstündiges Zwischenglühen bei größer 800°C mit Abschreckung in Wasser
4. Kaltwalzen entsprechend einer Querschnittsverringerung von ca. 90 %
5. Kaltverformen entsprechend einer Querschnittsverringerung von ca. 90 %
6. Zwischenglühen bei ca. 700°C
7. Mehrstündiges Zwischenglühen bei ca. 700°C
8. Kaltverformen entsprechend einer Querschnittsverringerung von ca. 70 %
9. Mehrstündiges Anlassen bei ca. 480°C
10. Schneiden und Ablängen der Aktivierungsstreifen.

Mit diesen Verfahren wurden Aktivierungsstreifen hergestellt, die eine ausgezeichnete Koerzitivkraft H_{c} und eine sehr gute Remanenz Bᵣ aufwiesen. Die Magnetisierungseigenschaften und die Gegenfeldstabilität waren hervorragend.

Die Herstellung von Fe-Ni-Al-Ti-Aktivierungsstreifen der in Rede stehenden Art ist nun anhand der folgenden Beispiele eingehend beschrieben:

### Beispiel 1:

Eine Legierung mit 18,0 Gew.-% Nickel, 3,8 Gew.-% Aluminium, 1,0 Gew.-% Titan und Rest Eisen wurden unter Vacuum erschmolzen. Der resultierende Gußbarren wurde bei ca. 1000°C warmgewalzt, bei 1100°C für eine Stunde zwischengeglüht und in Wasser schnell abgekühlt. Nach einem anschließenden Kaltwalzen mit einer Querschnittsverringerung von 80 % wurde das resultierende Band nochmals bei 1100°C für eine Stunde zwischengeglüht und in Wasser schnell abgekühlt. Nach einem weiteren Kaltverformen mit einer Querschnittsverringerung von 50 % wurde das Band bei 650°C für vier Stunden zwischengeglüht. Entsprechend einer Querschnittsverringerung von 90 % wurde das Band danach kaltgewalzt und für drei Stunden bei 520°C angelassen und an Luft gekühlt. Es wurde eine Koerzitivkraft H_{c} gleich 23 A/cm sowie eine Remanenz Bᵣ gleich 1,48 T gemessen.

### Beispiel 2:

Eine Legierung mit 15,0 Gew.-% Nickel, 3,0 Gew.-% Aluminium, 1,2 Gew.-% Titan und Rest Eisen wurden wie nach Beispiel 1 bearbeitet, jedoch mit einer letzten Zwischenglühung bei 700°C, einer letzten Kaltverformung entsprechend einer Querschnittsverringerung von 70 % sowie einer Schlußglühung bei 500°C. Es wurde eine Koerzitivkraft H_{c} gleich 21 A/cm und eine Remanenz Bᵣ gleich 1,45 T gemessen.

### Beispiel 3:

Es wurde eine Legierung mit 15,0 Gew.-% Nickel, 3,0 Gew.-% Aluminium, 1,2 Gew.-% Titan und Rest Eisen wie in Beispiel 2 hergestellt. Abweichend davon erfolgte die letzte Zwischenglühung bei 650°C, die letzte Kaltverformung entsprechend einer Querschnittsverringerung von 85 % und die Anlaßbehandlung bei 480°C. Es wurde eine Koerzitivkraft H_{c} gleich 20 A/cm und eine Remanenz Bᵣ gleich 1,53 T gemessen.

### Beispiel 4:

Es wurde eine Legierung mit 15,0 Gew.-% Nickel, 3,0 Gew.-% Aluminium, 1,2 Gew.-% Titan, 2,0 Gew.-% Molybdän und Rest Eisen wie in Beispiel 2 hergestellt. Nach einer Anlaßbehandlung bei 480°C wurde eine Koerzitivkraft H_{c} gleich 20 A/cm und eine Remanenz Bᵣ gleich 1,56 T gemessen.

### Beispiel 5:

Es wurde eine Legierung mit 15,0 Gew.-% Nickel, 2,0 Gew.-% Aluminium, 0,8 Gew.-% Titan und Rest Eisen unter Vacuum erschmolzen. Der resultierende Gußbarren wurde bei ca. 1000°C warmgewalzt, bei 900°C für eine Stunde zwischengeglüht und in Wasser schnell abgekühlt. Nach einem anschließenden Kaltwalzen mit einer Querschnittsverringerung von 90 % wurde das resultierende Band bei 650°C für vier Stunden zwischengeglüht. Entsprechend einer Querschnittsverringerung von 95 % wurde das Band danach kaltgewalzt und für drei Stunden bei 460°C angelassen und luftgekühlt. Es wurde eine Koerzitivkraft H_{c} gleich 14 A/cm und eine Remanenz Bᵣ gleich 1,46 T gemessen.

### Beispiel 6:

Es wurde eine Legierung mit 15,0 Gew.-% Nickel, 2,5 Gew.-% Aluminium, 1,2 Gew.-% Titan und Rest Eisen wie im Beispiel 5 hergestellt, jedoch mit einer Querschnittsverringerung von 83 % und einer Anlaßbehandlung bei 420°C. Es wurde eine Koerzitivkraft H_{c} gleich 17 A/cm und eine Remanenz Bᵣ gleich 1,44 T gemessen.

Bei allen Ausführungsbeispielen ergab sich ein befriedigendes Magnetisierungsverhalten und eine brauchbare Gegenfeldstabilität.

## Patentansprüche

1. Anzeigeelement für die Verwendung in einem magnetischen Diebstahlsicherungssystem bestehend aus:
1. Einem länglichen, aus einer amorphen ferromagnetischen Legierung bestehenden Alarmstreifen und zumindest
2. einem aus einer halbhartmagnetischen Legierung bestehenden Aktivierungsstreifen,
**dadurch gekennzeichnet,**
a) daß die halbhartmagnetische Legierung aus
8 bis 25 Gew.-% Ni 0,5 bis 3 Gew.-% Ti
1,5 bis 4,5 Gew.-% Al Rest Fe
und
b) daß die Legierung ferner enthalten kann,
- 0 bis 5 Gew.-% Co und/oder 0 bis 3 Gew.-% Mo oder Cr und/oder
- wenigstens eines der Elemente Zr, Hf, V, Nb, Ta, W, Mn, Si in individuellen Anteilen von weniger als 0,5 Gew.-% der Legierungen in einem Gesamtanteil von weniger als 1 Gew.-% der Legierung und/oder
- wenigstens eines der Elemente C, N, S, P, B, H, O in individuellen Anteilen von weniger als 0,2 Gew.-% der Legierung und in einem Gesamtanteil von weniger als 1 Gew.-% der Legierung, und
c) daß die halbhartmagnetische Legierung eine Koerzitivkraft H_{c} von 10 bis 24 A/cm und eine Remanenz Bᵣ von mindestens 1,3 T (13000 Gaus) aufweist.

2. Anzeigeelement nach Anspruch 1,
**dadurch gekennzeichnet,**
**daß** die halbhartmagnetische Legierung aus
13 bis 17 Gew.-% Ni 0,5 bis 1,5 Gew.-% Ti
1,8 bis 2,8 Gew.-% Al Rest Fe
besteht.

3. Verfahren zum Herstellen eines Aktivierungsstreifens nach den Ansprüchen 1 oder 2,
**gekennzeichnet durch** folgende Verfahrensschritte:
1. Erschmelzen der Legierung unter Vacuum oder Schutzgas und anschließendes Gießen zu einem Gußblock;
2. Warmverformen des Gußblocks zu einem Band bei Temperaturen oberhalb ca. 800°C;
3. Zwischenglühen des Bandes bei einer Temperatur oberhalb ca. 800°C;
4. Schnelles Abkühlen;
5. Kaltverformen entsprechend einer Querschnittsverringerung von ca. 90 %
6. Zwischenglühen bei ca. 700°C
7. Kaltverformen entsprechend einer Querschnittsverringerung von mindestens 85 %;
8. Anlassen bei einer Temperatur von ungefähr 480°C;
9. Schneiden und Ablängen der Aktivierungsstreifen.

## Claims

1. Display element for use in a magnetic anti-theft system consisting of:
1. an elongated alarm strip consisting of an amorphous ferromagnetic alloy and at least
2. one activation strip consisting of a medium-hard magnetic alloy,
**characterised in that**
a) the medium-hard magnetic alloy consists of
8 to 25 % by weight Ni 0.5 to 3 % by weight Ti
1.5 to 4.5 % by weight Al with the remainder Fe
and
b) the alloy may furthermore contain
- 0 to 5 % by weight Co and/or 0 to 3 % by weight Mo or Cr and/or
- at least one of the elements Zr, Hf, V, Nb, Ta, W, Mn and Si with an individual content of less than 0.5 % by weight of the alloys and a total content of less than 1 % by weight of the alloy and/or
- at least one of the elements C, N, S, P, B, H and 0 with an individual content of less than 0.2 % by weight of the alloy and a total content of less than 1 % by weight of the alloy, and
c) the medium-hard magnetic alloy displays a coercive force H_{c} of 10 to 24 A/cm and remanence Bᵣ of at least 1.3 T (13 000 gauss).

2. Display element according to claim 1, **characterised in that** the medium-hard magnetic alloy consists of
13 to 17 % by weight Ni 0.5 to 1.5 % by weight Ti
1.8 to 2.8 % by weight Al with the remainder Fe.

3. Process for the production of an activation strip according to claim 1 or claim 2, **characterised by** the following steps:
1. melting the alloy in vacuo or in an inert-gas atmosphere and then casting it to form an ingot;
2. hot working the ingot to form a strip at temperatures in excess of approximately 800°C;
3. interannealing the strip at a temperature in excess of approximately 800°C;
4. rapid cooling;
5. cold working corresponding to a cross-sectional reduction of approximately 90%;
6. interannealing at approximately 700°C;
7. cold working corresponding to a cross-sectional reduction of at least 85 %;
8. tempering at a temperature of approximately 480°C, and
9. cutting the activation strips to length.

## Revendications

1. Élément d'affichage utilisé dans un système antivol magnétique, comprenant ;
1. une bande alarme allongée, composée d'un alliage ferromagnétique amorphe et au moins
2. une bande de déclenchement, composée d'un alliage magnétique mi-dur
**caractérisé en ce que**
(a) l'alliage magnétique mi-dur comprend
8 à 25 % en masse de Ni, 0,5 à 3 % en masse de Ti,
1,5 à 4,5 % en masse de A1, le reste en Fe
et
(b) l'alliage peut également contenir :
- 0 à 5 % en masse de Co et/ou 0 à 3 % en masse de Mo ou Cr, et/ou
- au moins un des éléments Zr, Hf, V, Nb, Ta, W, Mn, Si, en proportions individuelles de moins de 0,5 % en masse des alliages dans un total de moins de 1 % en masse de l'alliage et/ou,
- au moins un des éléments C, N, S, P, B, H, O, en proportions individuelles de moins de 0,2 % en masse de l'alliage et dans un total de moins de 1 % en masse de l'alliage, et
(c) l'alliage magnétique mi-dur présente une force coercitive H_{c} de 10 à 24 A/cm et une rémanence Bᵣ d'au moins de 1,3 T (13 000 Gauss).

2. Élément d'affichage selon la revendication 1,
**caractérisé en ce que**
l'alliage magnétique mi-dur comprend
13 à 17 % en masse de Ni, 0,5 à 1,5 % en masse de Ti,
1,8 à 2,8 % en masse de Al, le reste en Fe.

3. Procédé de fabrication d'une bande de déclenchement selon les revendications 1 ou 2,
**caractérisé par**
les étapes suivantes :
1. Fusion de l'alliage sous vide ou sous atmosphère modifiée puis coulage en un bloc coulé ;
2. Déformation à chaud du bloc coulé en une bande sous une température supérieure à 800°C environ ;
3. Recuit intermédiaire de la bande sous une température supérieure à 800°C environ ;
4. Refroidissement rapide ;
5. Déformation à froid par une réduction de section d'environ 90 % ;
6. Recuit intermédiaire à 700°C environ ;
7. Déformation à froid par une réduction de section d'au moins 85 % ;
8. Recuit sous une température de 480°C environ ;
9. Sectionnement et découpe à la longueur des bandes de déclenchement.
